# FASCICULE DE BREVET EUROPEEN

(11) **EP 0 312 925 B1**
(45) Date de publication et mention de la délivrance du brevet: **01.08.1990**
(21) Numéro de dépôt: 88117092.2
(22) Date de dépôt: 14.10.1988
(51) Int. Cl.: B42C 9/00

(54) **Procédé de réunion en blocs de feuillets imprimés, notamment pour constituer des calendriers**
Verfahren zum Zusammenfalten von bedruckten Bögen in Stapeln, insbesondere zum Bilden von Kalendern
Method for uniting printed sheets to form blocks particularly for realising calendars

(30) Priorité: 21.10.1987 FR 8714557
(43) Date de publication de la demande: 26.04.1989
(73) Titulaire: CALENDRIERS JEAN LAVIGNE, F-92150 Boulogne sur Seine (FR)
(72) Inventeur: Augros, Jean, F-78140 Velizy (FR)
(74) Mandataire: Casalonga, Axel

(56) Documents cités:
- EP-A- 0 015 153
- BE-A- 877 410

## Description

L'invention concerne la réunion en blocs de feuilles imprimées, en particulier pour constituer des calendriers à feuillets mensuels imprimés au préalable.

A cet effet, on connaît déjà, d'après le brevet français 1 604 324 au nom de la demanderesse et ses deux certificats d'addition 2 075 854 et 2 082 540, un procédé permettant d'assembler les feuillets imprimés sans utilisation de colle par réactivation des résines contenues dans l'encre par chauffage et pressage de ces feuillets. Selon les documents en question, on empile les feuillets assemblés entre les plateaux d'une presse chauffante sous une légère pression de 2 à 4 kg/cm² comme indiqué dans ces documents, soit 2 x 10⁵ à 4 x 105 Pa (2 à 4 daN/cm2).

Cependant, la lenteur du procédé ne permet pas en général d'intégrer celui-ci en ligne avec les opérations qui précèdent (l'assemblage des feuillets imprimés) ou qui suivent cette phase de travail, à moins de ralentir exagérément ces dernières d'une façon peu rentable.

Par ailleurs, tous les papiers ne sont pas avérés utilisables pour la mise en oeuvre de ce procédé, notamment les papiers poreux.

Egalement, certaines encres, du fait de leur mode de séchage, - soit par évaporation de solvant (encres hélio), - soit par accélération du processus sous rayons infra-rouges ou ultraviolets, perdent la possibilité de réactiver leur pouvoir adhésif et donc d'être utilisables par ce procédé.

Le but de l'invention est d'éliminer les inconvénients précédents en réalisant une adhérence encore améliorée, mais surtout avec une cadence de pressage de l'ordre de la seconde.

L'invention consiste, dans la mise en oeuvre du procédé rappelée ci-dessus, à combiner:
- l'utilisation d'une encre courante offset ou typo à polymérisation naturelle à l'air,
- l'utilisation d'un papier couché d'une microporosité correcte pour retenir en surface les agents de collage de l'encre afin d'assurer l'adhésion, et à utiliser au cours du pressage entre plateaux chauffants une pression de 100 x 105 à 250 x 105 Pa (100 à 250 daN/cm2).

D'autres particularités de l'invention apparaîtront dans la description qui va suivre d'un exemple de mise en œuvre.

Le papier utilisé est un papier couché, mat ou brillant, dont la microporosité mesurée par le test de maculage sur appareil I.G.T. avec l'encre 3800 Lorilleux, donne les résultats suivants à la mesure de densité optique de maculage:
. après 15 secondes de 0,30 à 0,80
. après 60 secondes de 0,10 à 0,60

Ces papiers sont imprimés à l'aide d'une encre courante pour offset ou typo à polymérisation naturelle à l'air, c'est-à-dire non activitée par ultraviolets.

Pour assembler les douze à quatorze feuillets que comporte habituellement un calendrier, ou encore deux calendriers de sic feuillets, imprimés sur un papier couché de 100 à 140 g/m², on met en oeuvre une pression de 150 x 10⁵ Pa (150 daN/cm2). Cette pression peut varier avec l'étendue de la surface à thermocoller, en raison de la variation de la dispersion de chaleur, et l'état de surface des papiers, qui peuvent être mats, brillants ou toilés.

Cette pression minimum peut ainsi être largement dépassée et atteindre 200 x 105 à 250 x 105 Pa (200 à 250 daN/cm2).

Cependant, les risques d'adhésion du calendrier avec l'outil de pressage font qu'il convient d'utiliser la pression minimum compatible avec les paramètres indiqués ci-dessus. Nataurellement, on peut reculer ces limites en enduisant les outils de pressage d'un film anti-adhérent tel qu'un film de silicone.

La cadence de production peut atteindre un pressage par seconde. Pour une telle cadence on peut en outre augmenter, si on le désire, la vitesse de production en pressant plusieurs calendriers superposés, mais à la condition d'introduire entre eux des intercalaires chauffants ou chauffés.

Enfin, la pression élevée utilisée peut être combinée d'une manière connue avec un gaufrage ou rainurage complémentaire des outils de pressage afin de produire par exemple une ou plusieurs ner- vurations à profil sensiblement trapézoïdal, ce qui non seulement augmente beaucoup la pression d'adhérence sur les flancs du trapèze, mais en outre augmente la raideur de la tête du calendrier obtenu.

## Revendications

1. Procédé de réunion en un bloc de feuillets imprimés au préalable par pressage de la tête de la pile de feuillets entre les plateaux d'une presse chauffante, caractérisé par le fait:
- que le support utilisé est un papier couché d'une microporosité suffisante pour retenir en surface les agents de collage de l'encre utilisée,
- que l'on utilise pour l'impression une encre courante à polymérisation naturelle à l'air, et
- que l'on applique entre les plateaux et sur la zone réservée au collage une pression de 100 ^{*} 105 à 250 ^{*} 10⁵ Pa (100 à 250 daN/cm²).

2. Procédé selon la revendication 1, caractérisé par le fait que la microporosité du papier couché utilisé, mesurée par le test de maculage sur appareil I.G.T. avec l'encre 3800 Lorilleux, donne les résultats suivants à la mesure de densité optique de maculage:
. après 15 secondes de 0,30 à 0,80
. après 60 secondes de 0,10 à 0,60

3. Procédé selon une des revendications précédentes, caractérisé par le fait que l'on presse simultanément plusieurs blocs empilés séparés les uns des autres par des intercalaires chauffants ou chauffés.

4. Procédé selon une des revendications précédentes, caractérisé par le fait que les outils de pressage de la zone d'adhérence sont gaufrés ou rainurés de manière complémentaire.

5. Procédé selon une des revendications précédentes, caractérisé par le fait que les outils de pressage sont recouverts d'un film anti-adhérent tel qu'un produit à base de silicone.

6. Procédé selon l'une quelconque des revendications précédentes, caractérisé par le fait que la pression appliquée entre les plateaux et sur la zone réservée au collage est égale à 150 ^{*} 10^{5 -} 250 ^{*} 105 Pa (150-250 daN/cm2).

## Patentansprüche

1. Verfahren zum Verbinden von zuvor bedruckten Blättern zu einem Block durch Pressung des Kopfendes des Blattstapels zwischen den Platten einer Heizpresse, dadurch gekennzeichnet,
- daß die benutzte Unterlage ein Kunstdruckpapier mit einer Mikroporosität ist, die ausreicht, um die klebenden Stoffe der benutzten Druckfarbe an der Oberfläche zurückzuhalten,
- daß zum Druck eine übliche Druckfarbe mit natürlicher Polymerisation an der Luft benutzt wird, und
- daß zwischen den Platten und in dem für die Klebung vorgesehenen Bereich ein Druck von 100.105 bis 250.105 Pa (100 bis 250 daN/cm2) ausgeübt wird.

2. Verfahren nach Anspruch 1, dadurch gekennzeichnet, daß die Mikroporosität des benutzten Kunstdruckpapiers, gemessen nach dem Beschmutzungstest im 1.G.T.-Gerät mit der Druckfarbe 3800 Lorilleux, bei der Messung der optischen Dichte der Beschmutzung folgende Werte ergibt:
. nach 15 Sekunden 0,30 bis 0,80
. nach 60 Sekunden 0,10 bis 0,60

3. Verfahren nach einem der vorhergehenden Ansprüche, dadurch gekennzeichnet, daß gleichzeitig mehrere aufeinandergelegte Blöcke gepreßt werden, die voneinander durch heizende oder beheizte Zwischenlagen getrennt sind.

4. Verfahren nach einem der vorhergehenden Ansprüche, dadurch gekennzeichnet, daß die Werkzeuge für die Pressung des Klebungsbereichs einander ergänzend geprägt oder geriffelt sind.

5. Verfahren nach einem der vorhergehenden Ansprüche, dadurch gekennzeichnet, daß die Preßwerkzeuge mit einem Film von Trennmittel überzogen sind, z.B. einem Mittel auf Silikonbasis.

6. Verfahren nach einem der vorhergehenden Ansprüche, dadurch gekennzeichnet, daß die zwischen den Platten und auf den für die Klebung vorgesehenen Bereich ausgeübte Pressung 150.105 bis 250.10⁵ Pa (150 bis 250 daN/cm²) beträgt.

## Claims

1. Method for uniting pre-printed sheets into a block, by pressing the head of the pile of sheets between the plates of a heating press, characterised in that:
- the support used is a coated paper with a microporosity sufficient to retain, at the surface, the binding agents of the ink used,
- a fluid ink with natural polymerisation in air is used for the printing, and
- a pressure of 100 x 10⁵ to 250 x 10⁵ (100 to 250 daN/cm2) is applied between the plates and to the region reserved for binding.

2. Method according to claim 1, characterised in that the microporosity of the coated paper used, this microporosity measured by the set-off test on I.G.T. apparatus with Lorilleux 3800 ink, gives the following results with measurement of optical density of set-off:
. after 15 seconds from 0.30 to 0.80
. after 60 seconds from 0.10 to 0.60

3. Method according to one of the preceding claims, characterised in that several stacked blocks, separated from each other by heating or heated layers inserted between them, are pressed simultaneously.

4. Method according to one of the preceding claims, characterised in that the pressing tools for the regio of adhesion are ambossed or grooved in a complementary manner.

5. Method according to one of the preceding claims, characterised in that the rpessing tools are covered with an anti-adherent film, such as a silicone-based product.

6. Method according to any one of the preceding claims, characterised in that the pressure applied between the plates and to the region reserved for gluing is equal to 150 x 10^{5 -} 250 x 10⁵ Pa (150 - 250 daN/cm2).
